# EUROPÄISCHE PATENTSCHRIFT

(11) **EP 2 104 748 B1**
(45) Veröffentlichungstag und Bekanntmachung des Hinweises auf die Patenterteilung: **14.01.2015**
(21) Anmeldenummer: 07856100.8
(22) Anmeldetag: 13.12.2007
(51) Int. Cl.: C23C 4/02, C23C 4/10, C23C 4/12, C23C 4/18

(54) **VERFAHREN FÜR THERMISCHES SPRITZVERFAHREN**
PROCESS FOR THERMAL SPRAYING
PROCÉDÉ POUR UN PROCÉDÉ DE PROJECTION THERMIQUE

(30) Priorität: 21.12.2006 DE 102006061977
(43) Veröffentlichungstag der Anmeldung: 30.09.2009
(73) Patentinhaber: Forschungszentrum Jülich GmbH, 52425 Jülich (DE)
(72) Erfinder: VASSEN, Robert, 52134 Herzogenrath (DE); RAUWALD, Karl-Heinz, 52428 Jülich (DE); STÖVER, Detlev, 52382 Niederzier (DE)
(86) Internationale Anmeldenummer: PCT/DE2007/002250
(87) Internationale Veröffentlichungsnummer: WO 2008/074301

(56) Entgegenhaltungen:
- EP-A- 0 872 563
- EP-A- 0 954 619
- EP-A- 0 960 955
- EP-A- 1 712 962
- J.STOKES AND L. LOONEY: "HVOF SYSTEM DEFINITION TO MAXIMISE THE THICKNESS OF FORMED COMPONENTS" SURFACE AND COATINGS TECHNOLOGY, Bd. 148, 2001, Seiten 18-24, XP002519912

## Beschreibung

Die Erfindung betrifft ein Beschichtungsverfahren, insbesondere ein thermisches Spritzverfahren.

### Stand der Technik

Mit Hilfe von Beschichtungsverfahren werden eine einzelne oder auch mehrere festhaftende Schichten aus formlosem Material auf die Oberfläche eines Werkstückes aufgebracht. Dabei kann es sich um eine dünne Schicht oder eine dicke Schicht handeln, die Unterscheidung ist nicht genau definiert und orientiert sich am Beschichtungsverfahren und Anwendungszweck.

Die Beschichtungsverfahren selbst unterscheiden sich einerseits in der Art der Schichtaufbringung in chemische, mechanische, thermische und thermomechanische Verfahren, und andererseits nach dem Ausgangszustand des aufzubringenden Materials. Hier unterscheidet man insbesondere das gasförmige Aufbringen, wie beispielsweise über die chemische Gasphasenabscheidung (auch CVD von engl. chemical vapor deposition) oder die physikalische Gasphasenabscheidung (auch PVD von engl. physical vapor deposition), die flüssige Aufbringung, wie beispielsweise beim Lackieren, Spritzen und thermischen Spritzen inklusive dem Flammspritzen, dem Hochgeschwindigkeitsflammspritzen, dem Drahtlichtbogenspritzen sowie dem Plasmaspritzen und auch die feste Aufbringungsart wie bei Sinterverfahren.

Unter dem Begriff des thermischen Spritzens versteht man unterschiedliche Spritzverfahren, welche sich durch die Art des Spritzzusatzwerkstoffes (Draht bzw. Pulver), der Fertigung oder des Energieträgers unterscheiden.

Als Energieträger für die An- oder Aufschmelzung des Spritzzusatzwerkstoffes dienen in der Regel elektronischer Lichtbogen, Laserstrahl, Brenngas-Sauerstoff-Flamme bzw. Kerosin-Sauerstoff-Hochgeschwindigkeitsflamme, hochkinetische Gase und der Plasmastrahl. Die Dichte der Beschichtung, die Haftfestigkeit der Spritzschicht und die Haftzugfestigkeit zwischen Beschichtung und Grundwerkstoff ergeben sich in der Regel aus der Energie, welche mit der Partikelgeschwindigkeit und -temperatur gekoppelt ist.

Thermische Spritzverfahren sind dadurch gekennzeichnet, dass das für die Beschichtung vorgesehene Material in Form von schmelzfähigen Partikeln auf ein Substrat trifft und dort eine Schicht ausbildet. Sowohl die zur Erzeugung der schmelzflüssigen Partikel genutzten thermischen Energiequellen, wie Plasmen, Lichtbögen oder Verbrennungsprozesse sowie der thermische Energieinhalt der Partikel selbst, führen regelmäßig zu einer Erwärmung des Substrates. Diese Erwärmung hat häufig negative Folgen, wie Verzug, Korrosion oder Oxidation des Substrates.

Aus diesem Grund wird typischerweise beim thermischen Spritzen eine Kühlung eingesetzt. Die verwendete Kühlung erfolgt in der Regel über Kühldüsen, durch die das Substrat mit einem Kühlmedium, wie z. B. Pressluft, angeblasen wird. Die Kühldüsen sind dabei feststehend auf das Substrat gerichtet oder sie sind neben dem Brenner angeordnet und bewegen sich dementsprechend mit diesem mit. Aus WO 2004005575 ist eine Vorrichtung zur Innenbeschichtung von Hohlräumen durch thermisches Spritzen mit zwei Kühllanzen bekannt, die auf gegen-überliegenden Seiten des Brenners angeordnet sind. Zum Teil werden auch beide Kühlverfahren gleichzeitig eingesetzt. Es sind aus C. Coddet, Surface & Coatings Technology 201 (2006) 1969-1974 auch Kühlverfahren bekannt, die in Verbindung mit Vorheizverfahren vor dem thermischen Spritzen eingesetzt werden. Diese dienen dem Temperaturmanagement in den Schicht/Substratverbunden und sind darauf ausgerichtet, die Substrattemperatur auf dem Umgebungs- (Raumtemperatur-)niveau zu halten.

Aus EP 1 712 962 A ist bereits ein Verfahren zum Beschichten eines metallischen Substrates mit Hilfe eines thermischen Spritzprozesses bekannt bei dem die drei Prozessparameter Abscheiderate, Abscheidegeschwindigkeit und Kühlrate dadurch gesteuert werden, dass während der Abscheidung an verschiedenen Stellen des metallischen Substrates die Temperatur gemessen wird, die daraus gemittelte Temperatur mit einer Sollbereichsvorgabe verglichen und bei Abweichungen wenigstens einer der vorgenannten Prozessparameter so angepasst wird, dass die gemittelte Temperatur des Substrates in den Sollwertbereich geführt wird.
Die Kühlung selbst erfolgt mit Hilfe eines CO₂-Strahls erfolgt. Die Soll-Temperaturbereich liegt zwischen 80 °C und 300 °C. Durch die Kühlung soll die thermische Degradation des Substrates verhindert werden.

In EP 0 872 563 A wird ebenfalls ein Verfahren zum Beschichten eines Substrates mit Hilfe eines thermischen Spritzprozesses beschrieben, bei dem eine Kühlung des Substrates und der abgeschiedenen Schicht mit von CO₂ erfolgt.

### Aufgabe und Lösung

Aufgabe der Erfindung ist es ein Beschichtungsverfahren zur Verfügung zu stellen, welches die Herstellung von Schichten mit einem guten Verbund der einzelnen Spritzlamellen ohne Vorheizverfahren erlaubt und so auf einfache Weise einerseits eine Abscheidung von hochdichten, dünnen Schichten aber auch von dickeren, segmentierten Schichten ermöglicht. Weiterhin ist es Aufgabe der Erfindung, eine Vorrichtung zur Durchführung dieses Verfahrens bereitzustellen.

Die Aufgaben werden gelöst durch ein Verfahren zum Beschichten mit der Gesamtheit der Merkmale des Hauptanspruchs.

Vorteilhafte Ausführungsformen des erfindungsgemäßen Verfahrens ergeben sich aus den jeweils darauf zückbezogenen Unteransprüchen.

### Gegenstand der Erfindung

Im Rahmen der Erfindung wurde herausgefunden, dass die Art der Kühlung des Substrates, bzw. der abgeschiedenen Schichten einen entscheidenden Einfluss auf das Ergebnis der Schichtausbildung der Beschichtung hat. Es hat sich herausgestellt, dass sich eine Kühlung des Substrates bzw. einer schon abgeschiedenen Schicht vor der Beschichtung als nachteilig erweist, während die unmittelbare direkte Kühle im Anschluss an den Beschichtungsvorgang deutliche Vorteile zeigt.

Bei der vorliegenden Erfindung wird bei der Beschichtung so verfahren, dass eine Kühlung derart gesteuert wird, dass ausschließlich nur die Bereiche gezielt gekühlt werden, in denen unmittelbar vorher eine Beschichtung durchgeführt wurde. Zweckmäßig lässt sich dies zum Beispiel so realisieren, dass der Einsatz der am Brenner befestigten Kühldüsen mit der Brennerbewegung abgestimmt wird.

Eine erste Ausgestaltung des Verfahrens sieht vor, dass ein Brenner mit einer Kühldüse eingesetzt wird, wobei sich die Kühldüse relativ zur Bewegungsrichtung des Brenners bezogen auf das Substrat hinter dem Brenner befindet. Beim Überfahren des Substrates wird nun diese Kühldüse aktiviert, so dass die Kühlung immer nur den gerade aufgebrachten Spritzfleck ankühlt. In dieser Ausgestaltung wird das Substrat jeweils nur in einer Richtung überfahren.

In einer weiteren Ausgestaltung ist ein Brenner mit wenigstens zwei Kühldüsen vorgesehen. Während der Beschichtung wird jedoch nur jeweils die Kühldüse aktiviert, die sich in Bewegungsrichtung hinter dem Brenner befinden. Dies ermöglicht vorteilhaft ein Überfahren des Substrates wenigstens in zwei Richtungen, z. B. in Form eines Mäanders. Anlagentechnisch kann dies erreicht werden durch eine Ventilsteuerung der Kühldüsen entsprechend der Brennerbewegung.

Auf zylindrische Proben oder komplex geformte Bauteile, wie Turbinenschaufeln, lässt sich das Verfahren entsprechend übertragen. Ebenso können mehrere Kühldüsen angebracht sein, so dass auch ein Überfahren in mehreren Raumrichtungen möglich wird, sofern eine entsprechende Steuerung der Kühldüsen für eine definierte nachgeschaltete Kühlung des soeben abgeschiedenen Spritzflecks sorgt.

Als Kühlmedien kommen sowohl Gase, wie CO₂, Pressluft, Stickstoff, Helium oder Wasserdampf, als auch Flüssigkeiten, wie Wasser, in Frage. Ferner ist ein Feststoff, wie z. B. CO₂-Schnee, ebenfalls geeignet.

Die gezielte Kühlung hat einen entscheidenden Einfluss auf die Schichtausbildung der Beschichtung. Durch die ausschließliche Kühlung im Nachgang wird vermieden, dass die bereits abgeschiedene Schicht, bzw. das Substrat, unmittelbar vor der Schichtabscheidung gekühlt wird. Zudem wird die Substrattemperatur durch die gezielte Kühlungsdosierung so eingestellt, dass auch nach der Kühlung eine gegenüber der Umgebungstemperatur erhöhte Temperatur vorliegt. Beim ersten Spritzvorgang kann dies vorteilhaft durch ein Vorheizen mit dem Brenner ohne Partikelinjektion erfolgen. Durch die damit gegenüber dem Stand der Technik erhöhten Temperaturen des Substrats wird nun erreicht, dass die neu abgeschiedenen Schichten sich vorteilhaft mit einer hohen Dichte abscheiden können. Die nachfolgende, gezielte Kühlung führt nun dazu, dass die zulässigen Temperaturen des Substrates nicht überschritten werden, andererseits aber ein genügend hohes Temperaturniveau eingestellt werden kann, um eine Schichtabscheidung mit hoher Dichte zu erreichen. Die Temperaturen des Substrates liegen vorteilhaft 200 bis 800 K oberhalb der Umgebungstemperatur, idealerweise zwischen 300 und 600 K über der Umgebungstemperatur. Damit lassen sich auch ohne die hohe Temperaturbelastung des Substrates und die damit verbundenen negativen Folgen, wie Verzug, Korrosion oder Oxidation hochdichte, relativ dünne, typischerweise kleiner als 100 µm dicke Schichten abscheiden.

Bei abgeschiedenen Schichten mit einer Schichtdicke von mehr als 100 µm wird zudem eine andere vorteilhafte Mikrostruktur erreicht. Die intensive, gezielte Kühlung unmittelbar direkt nach der Schichtabscheidung führt zu einem sehr schnellen Abkühlen und damit zu einem hohen Zugspannungsniveau in der Schicht. Dies wiederum hat eine hohe Dichte an Segmentierungsrissen zur Folge. Soll dieser Mechanismus aktiviert werden, ist eine genaue Ausrichtung der Kühldüsen erforderlich, so dass das Kühlmedium unmittelbar nach der Abscheidung auf die Schicht trifft. Typische Abstände zwischen Spritzfleck und dem Maximum des Kühlstroms liegen im Millimeterbereich. Bei einer Brennergeschwindigkeit von 1 m/s ergeben sich damit Zeiten zwischen der Abscheidung und dem Einsetzen der externen Kühlung im Millisekundenbereich. In dieser Zeit hat der Temperaturübergang von dem abgeschiedenen Spritzpartikel (Splat) auf das Substrat regelmäßig noch nicht vollständig stattgefunden. Das heißt, dass die Temperatur des Splats in dieser Zeit noch deutlich über der Substrattemperatur liegt, und die gewählte Konfiguration zu einer deutlichen Erhöhung des Zugspannungsniveaus in der abgeschiedenen Schicht führt. Die Zeit zum Abkühlen der Splats lässt sich aus der Lamellendicke, die typischerweise bei 5 µm liegt, geteilt durch die Wurzel der thermischen Diffusivität (materialabhängig, typisch 10⁻⁶ m²/s) abschätzen, was etwa 5 ms ergibt.

Die gezielte Kühlung beinhaltet des Weiteren, dass der Durchmesser des Stromes des Kühlgasmediums abgestimmt ist auf die Spritzfleckgröße. Idealerweise sollte der gekühlte Bereich nicht größer als der Spritzfleck sein. Für typische Spritzfleckgrößen von einigen Millimetern sollte entsprechend das Profil des Kühlstroms nur einige Millimeter im Durchmesser sein. Dies kann z. B. durch Verwendung geeigneter Düsen mit geringem Durchmesser und mit geringer Divergenz des Kühlmediums nach dem Austritt erreicht werden. Zudem ist es günstig, den Austritt des Kühlmediums aus der Düse möglichst nahe an den Bereich des Spritzflecks zu legen. Dies lässt sich z. B. durch hochwarmfeste Materialien, wie Keramikrohre, realisieren.

Des Weiteren ist es günstig, die Ausrichtung der Kühldüse zur Brennerachse dergestalt vorzunehmen, dass beide Achsen gegeneinander geneigt sind und vom Schicht/Substrat-Verbund reflektiertes Kühlmedium nur zu einem geringen Anteil in den Heißgasbereich des Brenners geführt wird. Damit wird wiederum der Partikelverbund erhöht. Entsprechend sollten gemäß Figur 2, Winkel A kleiner 90°, vorzugsweise zwischen 30 und 60° sowie für Werte für den Winkel B, kleiner 90°, vorzugsweise zwischen 30 und 60°, genommen werden.

Es ist bekannt, dass Schichten mit Segmentierungsrissen häufig zusätzlich auch Delaminationsrisse aufweisen, d. h. Risse zwischen den Schichten des Verbundes, die zu einem frühzeitigen Versagen der Schicht führen können. Durch die hohen Substrattemperaturen bei der Schichtabscheidung wird bei Verwendung der erfindungsgemäßen Kühlung jedoch regelmäßig ein sehr guter Verbund zwischen den Spritzlamellen erzielt und damit die Neigung zu Delaminationsrissen deutlich herabgesetzt.

Die Wahl des Materials der Beschichtung hängt unter anderem vom Anwendungszweck der Beschichtung ab. Als besonders geeignetes Material für eine ionenleitende Membran für einen Festelektrolyt-Brennstoffzelle ist mit Yttrium-stabilisiertes Zirkoniumoxid (YSZ) zu nennen. Ebenso kann an Stelle des YSZ aber auch ein anderer Werkstoff, wie ein mischleitendes Oxid (z. B. ein Perowskit auf LaₓSr₁₋ₓFe_{y}Co_{1-y}O₃-Basis oder BaₓSr₁₋ₓCo_{y}Fe_{1-y}O₃ mit x, y = *0 bis 1,* z. B. in der Anwendung einer Gasseparationsmembran oder auch ein Protonenleiter, wie ein Perowskit auf SrZrₓY₁₋ₓO₃-oder BaCeₓGd₁₋ₓO₃-Basis mit x = *0 bis 1,* typisch 0,3 bis 0,7) verwendet werden.

Mit dem erfindungsgemäßen Verfahren können auch dichte, isolierende Schichten hergestellt werden, z. B. unter Verwendung von Pulvern umfassend Aluminiumoxid, Spinellverbindungen, Steatite, Forsterite, Porcelan, Pyrochlore, Mullite, Magnesiumoxid, Zirkon, Zirkonoxid (unstabilisiert und stabilisiert) sowie Titanoxid.

Ebenso ist die Herstellung von dichten keramischen oder metallischen Schutzschichten zur Vermeidung von Korrosion und Oxidation möglich.

Als Aufbringungsverfahren können neben dem Plasmaspritzen auch andere thermische Spritzverfahren, wie beispielsweise das Hochgeschwindigkeitsflammspritzen, unter Verwendung der dargelegten Kühlung im Nachgang zur Abscheidung hochdichter Schichten bei geringer thermischer Belastung des Substrates verwendet werden.

Das erfindungsgemäße Verfahren verbindet die Vorteile eines insgesamt erhöhten Temperaturniveaus des Substrates mit einer unmittelbar auf die Spritzfleckaubfbringung folgenden definierten Kühlung zur Erzielung besonders vorteilhafter gasdichter, dünner oder auch hochgradig segmentierter dickerer Schichten.

### Spezieller Beschreibungsteil

Nachfolgend wird der Gegenstand der Erfindung anhand von Figuren und Ausführungsbeispielen näher erläutert, ohne dass der Gegenstand der Erfindung dadurch beschränkt wird. Es zeigen:
- Figur 1:: Anordnung und Aktivierung der Kühldüsen bezogen auf den Brenner, bei unterschiedlicher Bewegungsrichtung des Brenners während des Beschichtungsvorgangs.
- Figur 2:: Anordnung von Brenner und Kühlmediumdüsen.
- Figur 3:: Mikrostrukturen von thermisch gespritzten Schichten, links mit der gezielten, erfindungsgemäßen Kühlung im Nachgang, rechts mit Kühlung vor der Beschichtung.
- Figur 4:: Erfindungsgemäß hergestellte Mikrostrukturen von Schichten, hergestellt mit Robotergeschwindigkeiten von 250 mm/s (links) und 125 mm/s (rechts).
- Figur 5:: Gasdichte und dünne plasmagespritzte Schicht aus YSZ, hergestellt mit dem erfindungsgemäßen Verfahren mit einer nachgeschalteten Kühlung.
- Figur 6:: Plasmagespritzte YSZ-Schicht, bei der Pressluft im Nachgang zur Kühlung benutzt wurde.

In Figur 1 ist eine schematische Darstellung der Bewegung des Brenners beim thermischen Spritzen mit entsprechend der Erfindungsmeldung festgelegter Kühlung dargestellt. In diesen Fällen wird jeweils ein Brenner mit zwei Kühldüsen zu beiden Seiten des Brenners eingesetzt. Bei Figur 1a) wird die Kühlung entsprechend der Brenner-Bewegung während des Beschichtungsvorgangs durch wahlweise Aktivierung der linken oder der rechten Kühldüse aktiviert, je nachdem welche gerade in Brennerrichtung hinter dem Brenner angeordnet ist. Im Fall der Figur 1b) ist die Brennerbewegung immer nur in eine Richtung, hier von links nach rechts, vorgesehen. Daher wird erfindungsgemäß immer nur die linke Kühldüse aktiviert, die in diesem Fall während des Beschichtungsvorgangs in Brennerrichtung hinter dem Brenner angeordnet ist. Alternativ könnte hierbei auch ein Brenner mit nur einer Kühldüse eingesetzt werden, die derart angeordnet ist, dass sie sich während der Beschichtung in Brennerrichtung hinter dem Brenner befindet.

Figur 3 zeigt die Mikrostrukturen von thermisch gespritzten Schichten, links mit der gezielten, erfindungsgemäßen Kühlung im Nachgang, rechts mit Kühlung vor der Beschichtung. Man erkennt deutlich die starke Verbesserung der Mikrostruktur bei dem erfindungsgemäßen Verfahren. Die in Figur 3 dargestellten abgeschiedenen Schichten wurden mit einem TRIPLEX II Brenner unter Verwendung von mit Yttrium-stabilisiertem Zirkoniumoxid (YSZ)-Pulver hergestellt. Für die Beschichtung beider Schichten wurden identische Plasmaspritz-Bedingungen eingestellt. Bei der Beschichtung in Figur 3a) wurde eine erfindungsgemäße CO₂-Kühlung eingesetzt und 9 Übergänge durchgeführt. Die Schicht in Figur 3b) wurde demgegenüber unmittelbar vor der Abscheidung gekühlt, so wie es beim Stand der Technik üblich ist. Ferner wurden 10 Übergänge durchgeführt. Während die Schicht in Figur 3a) eine Vielzahl von Segmentierungsrissen aufweist (ca. 5 pro mm), sind in der Schicht der Figur 3b) keine Segmentierungsrisse zu erkennen. Ferner sind dort auch die einzelnen Übergänge klar an einer erhöhten Porosität zwischen den einzelnen Lagen zu erkennen. Dies tritt bei der erfindungemäßen Beschichtung nicht auf.

Außerdem ist der Auftragungswirkungsgrad, d. h. die pro Beschichtungszyklus abgeschiedene Schichtdicke, deutlich erhöht, wie aus der deutlich größeren Schichtdicke in Figur 2 a ersichtlich ist.

### 1. Ausführungsbeispiel

Mit Hilfe eines TRIPLEX II Brenners und unter Verwendung von YSZ-Hohlkugelpulver (Metco 204NS) wurde bei einer Robotergeschwindigkeit von 250 mm/s mit der erfindungsgemäßen CO₂ Kühlung im Nachgang eine Schicht auf einem Edelstahl- Substrat abgeschieden. Der Spritzabstand betrug 100 mm, als Prozessgase wurden 50 Standardliter pro Minute (slpm) Ar und He verwendet. Die Beschichtungstemperatur lag zwischen 700 und 800°C, ein Vorheizzyklus erwärmte das Substrat auf etwa 500°C. Die Schicht wurde durch viermaliges Überfahren mit dem Brenner abgeschieden. Bei den verwendeten heißen Spritzparametern konnte eine extrem dichte Schicht mit einer hohen Dichte an Segmentationsrissen (> 3,5 pro mm) abgeschieden werden. Ferner zeigt diese Schicht keine Delaminationsrisse, wie aus Figur 4a) zu erkennen ist.

Mit verringerter Brennergeschwindigkeit (125 mm/s) wurde eine zweite Schicht auf ein Bondcoat (NiCOCrAIY) beschichtetes Superlegierungssubstrat (IN738) erfindungsgemäß abgeschieden. Diese Schicht weist entsprechend dem vorab gesagten eine reduzierte Segmentierungsrissdichte auf, wobei ebenfalls keinerlei Delaminationsrisse sowie die extrem hohe Dichte der Schicht zwischen Segmentierungsrissen hervorzuheben ist.

### 2. Ausführungsbeispiel

In einem Übergang wurde eine dünne Schicht aus YSZ unter Verwendung von geschmolzenen und gebrochenen Pulvern bei Verwendung einer CO₂ Kühlung im Nachgang mit Hilfe des atmosphärischen Plasmaspritzens hergestellt. Der Spritzabstand betrug in diesem Falle 95 mm, die Brenner-Leistung etwa 61 kW. Die Temperatur des Substrates während des Beschichtens betrug etwa 450 °C, vorgeheizt wurde auf etwa 400°C. Die Schicht zeigt eine hohe Dichte und keinerlei Segmentationsrisse, wie aus Figur 5 zu erkennen ist.

### 3. Ausführungsbeispiel

Mit Hilfe des atmosphärischen Plasmaspritzverfahrens wurde eine YSZ-Schicht abgeschieden. Als Kühlung wurde in diesem Fall Pressluft im Nachgang verwendet. Alternativ können hierbei neben dem bereits erwähnten CO₂ auch Kühlmedien, wie He, Ar, Wasserdampf oder andere Flüssigkeiten, eingesetzt werden. Die erhaltene YSZ-Schicht weist eine hohe Dichte an Segmentierungsrissen (ca. 3 pro mm) jedoch ohne die schädlichen Delaminationsrisse auf (siehe Figur 6). Die Substrattemperatur lag bei der Beschichtung unter 500°C, was eine nur geringe thermische und korrosive Belastung zur Folge hat.

### 4. Ausführungsbeispiel

Hier wurde ein thermisches Spritzverfahren eingesetzt, bei dem anstelle eines fließfähigen Pulvers eine Suspension z. B. aus teilstabilisiertem Zirkonoxid verwendet wurde und die Kühlung erfindungsgemäß im Nachgang erfolgte.
Hierbei ließen sich die über das Suspensionplasmaspritzen erreichbaren hohen Segmentierungrissdichten noch weiter steigern. Bei einer Abscheidung von sehr dünnen Schichten unterhalb von 100 µm, können regelmäßig hochdichte Schichten erreicht werden, bei denen Gasdichtigkeiten unter 0,1 mbar 1 /s /cm², vorzugsweise unter 10⁻³ mbar 1 /s /cm² erreicht werden.

## Patentansprüche

1. Verfahren zur Beschichtung eines Substrates mit Hilfe eines thermischen Spritzverfahrens, bei dem eine Kühlung eingesetzt wird,
**dadurch gekennzeichnet,**
- **dass** ausschließlich nur die Bereiche gezielt gekühlt werden, in denen unmittelbar vorher eine Beschichtung durchgeführt wurde,
- **dass** der Bereich der Kühlung nicht größer als der Bereich des Spritzflecks eingestellt ist, und
- **dass** die Temperatur des Schicht/Substratverbundes sowohl während der Beschichtung als auch nach einer definierte Kühlung der abgeschiedenen Schicht wenigstens 200 K oberhalb der Umgebungstemperatur liegt.

2. Verfahren nach Anspruch 1, bei dem die Temperatur des Schicht/Substratverbund wenigstens 300 bis 600 K oberhalb der Umgebungstemperatur liegt.

3. Verfahren nach Anspruch 1 oder 2, bei dem zwischen dem Spritzübergang und der definierten Kühlung dieser abgeschiedenen Schicht eine Zeitspanne von weniger als 100 ms, insbesondere weniger als 10 ms und insbesondere zwischen 0,1 und 5 ms nach dem Spritzübergang vergeht.

4. Verfahren nach einem der Ansprüche 1 bis 3, bei dem vor der Beschichtung das Substrat mit einem Plasmabrenner mit nachgeschalteter Kühlung aber ohne Pulverinjektion vorgeheizt wird.

5. Verfahren nach Anspruch 4, bei dem vor der Beschichtung das Substrat mit einem Plasmabrenner mit nachgeschalteter Kühlung aber ohne Pulverinjektion auf mindestens 200 K oberhalb der Umgebungstemperatur vorgeheizt wird.

6. Verfahren nach einem der Ansprüche 1 bis 5, bei dem der Bereich der Kühlung dem des Spritzflecks entspricht.

7. Verfahren nach einem der Ansprüche 1 bis 6, bei dem der Austritt des Kühlmediums unmittelbar neben dem Spritzfleck erfolgt.

8. Verfahren nach einem der Ansprüche 1 bis 7, bei dem als Kühlmedium ein Gas, insbesondere CO₂, Pressluft, Stickstoff, Helium oder Wasserdampf, oder eine Flüssigkeit, insbesondere Wasser, oder ein Feststoff, insbesondere CO₂-Schnee, eingesetzt wird.

9. Verfahren nach einem der Ansprüche 1 bis 8, bei dem die Relativgeschwindigkeit zwischen Substrat und Brenner oberhalb von 100 mm/s, vorzugsweise zwischen 250 und 1000 mm/s liegt.

10. Verfahren nach einem der Ansprüche 1 bis 9, bei dem eine Beschichtung aus Yttriumstabilisiertem Zirkoniumoxid (YSZ) oder anderen oxidischen Werkstoffen, insbesondere aus einem Perowskit, einem Aluminat, einem Spinell oder einem Pyrochlor hergestellt wird.

11. Verfahren nach einem der Ansprüche 1 bis 10, bei dem ein atmosphärisches Spritzverfahren (APS) oder ein Hochgeschwindigkeitsflammspritzen (HVOF) als thermisches Spritzverfahren eingesetzt wird.

12. Verfahren nach einem der Ansprüche 1 bis 11, bei dem die Beschichtung in Form einer gasdichten Schicht mit einer Gesamtschichtdicke von weniger als 100 µm, insbesondere durch einmaliges Überfahren hergestellt wird.

13. Verfahren nach einem der vorhergehenden Ansprüche 1 bis 13, bei dem die Beschichtung
a) in Form einer ionenleitenden Membran für eine Festelektrolyt-Brennstoffzelle umfassend YSZ oder
b) in Form einer Gastrennungsmembran, umfassend ein mischleitendes Oxid oder einen Protonenleiter, oder
c) in Form einer isolierenden Schicht, umfassend ein Aluminiumoxid, eine Spinellverbindung, ein Steatit, ein Fosterit, ein Poreelan, ein Pyrochlor, ein Mullit, ein Magnesiumoxid, ein Zirkon, ein unstabilisiertes oder stabilisiertes Zirkoniumoxid oder Titanoxid, oder
d) in Form einer Korrosionsschutzschicht hergestellt wird.

14. Verfahren nach einem der Ansprüche 1 bis 13, bei dem eine segmentierte Beschichtung mit einer Schichtdicke von mehr als 100 µm, insbesondere durch einmaliges Überfahren hergestellt wird.

## Claims

1. Method of coating a substrate with the aid of a thermal spraying process, in which cooling is used,
**characterised in that**
- exclusively only those areas in which coating was carried out immediately beforehand are selectively cooled,
- the cooling area is no greater than the spray spot area and
- the temperature of the layer/substrate composite is at least 200 K above the ambient temperature both during coating and after defined cooling of the deposited layer.

2. Method according to claim 1, in which the temperature of the layer/substrate composite is at least 300 to 600 K above the ambient temperature.

3. Method according to claim 1 or claim 2, in which a time interval of less than 100 ms, in particular less than 10 ms and in particular between 0.1 and 5 ms elapses between the spray pass and the defined cooling of this deposited layer.

4. Method according to one of claims 1 to 3, in which, before coating, the substrate is pre-heated with a plasma torch with subsequent cooling, but without powder injection.

5. Method according to claim 4, in which, before coating, the substrate is pre-heated to at least 200 K above the ambient temperature with a plasma torch with subsequent cooling, but without powder injection.

6. Method according to one of claims 1 to 5, in which the cooling area corresponds to the spray spot.

7. Method according to one of claims 1 to 6, in which the coolant exits directly alongside the spray spot.

8. Method according to one of claims 1 to 7, in which a gas, in particular CO₂, compressed air, nitrogen, helium or steam, or a liquid, in particular water, or a solid, in particular CO₂ snow, is used as the coolant.

9. Method according to one of claims 1 to 8, in which the relative velocity between the substrate and the torch is above 100 mm/s, preferably between 250 and 1000 mm/s.

10. Method according to one of claims 1 to 9, in which a coating is produced from yttrium-stabilised zirconium oxide (YSZ) or other oxide materials, in particular from a perovskite, an aluminate, a spinel or a pyrochlore.

11. Method according to one of claims 1 to 10, in which an atmospheric spraying process (APS) or high-velocity flame spraying (HVOF) is used as the thermal spraying process.

12. Method according to one of claims 1 to 11, in which the coating is produced in the form of a gas-tight layer with a total layer thickness of less than 100 µm, in particular in a single pass.

13. Method according to one of the preceding claims 1 to 12, in which the coating is produced
a) in the form of an ion-conducting membrane for a solid-electrolyte fuel cell including YSZ or
b) in the form of a gas separation membrane including a mixed-conducting oxide or a proton conductor or
c) in the form of an insulating layer including an aluminium oxide, a spinel compound, a steatite, a forsterite, a porcelain, a pyrochlore, a mullite, a magnesium oxide, a zirconium, an unstabilised or stabilised zirconium oxide or titanium oxide or
d) in the form of an anti-corrosive layer.

14. Method according to one of claims 1 to 13, in which a segmented coating with a layer thickness of more than 100 µm is produced, in particular in a single pass.

## Revendications

1. Procédé de revêtement d'un substrat à l'aide d'un procédé de projection thermique, dans le cadre duquel on utilise un refroidissement,
**caractérisé en ce**
- **que** ne sont refroidies de manière ciblée que les zones, dans lesquelles un revêtement a été réalisé directement au préalable,
- en ce que la zone du refroidissement est ajustée de manière à ne pas être plus grande que la zone de l'éclaboussure, et
- en ce que la température de la couche/du composite de substrat est d'au moins 200 K au-dessus de la température ambiante aussi bien au cours du revêtement qu'à l'issue d'un refroidissement défini de la couche déposée.

2. Procédé selon la revendication 1, dans le cadre duquel la température de la couche/du composite de substrat est d'au moins 300 à 600 K au-dessus de la température ambiante.

3. Procédé selon la revendication 1 ou 2, dans le cadre duquel un laps de temps inférieur à 100 ms, en particulier inférieur à 10 ms et en particulier compris entre 0,1 et 5 ms s'écoule après la projection, entre la projection et le refroidissement défini de ladite couche déposée.

4. Procédé selon l'une quelconque des revendications 1 à 3, dans le cadre duquel le substrat est préalablement chauffé avant le revêtement à l'aide d'une torche à plasma avec un refroidissement activé ultérieurement mais sans injection de poudre.

5. Procédé selon la revendication 4, dans le cadre duquel le substrat est préalablement chauffé à au moins 200 K au-dessus de la température ambiante, avant le revêtement, à l'aide d'une torche à plasma avec un refroidissement activé ultérieurement mais sans injection de poudre.

6. Procédé selon l'une quelconque des revendications 1 à 5, dans le cadre duquel la zone du refroidissement correspond à l'éclaboussure.

7. Procédé selon l'une quelconque des revendications 1 à 6, dans le cadre duquel la sortie du milieu de refroidissement se fait directement à côté de l'éclaboussure.

8. Procédé selon l'une quelconque des revendications 1 à 7, dans le cadre duquel on utilise en tant que milieu de refroidissement un gaz, en particulier du CO₂, de l'air comprimé, de l'azote, de l'hélium ou de la vapeur d'eau, ou un liquide, en particulier de l'eau, ou un solide, en particulier de la neige carbonique.

9. Procédé selon l'une quelconque des revendications 1 à 8, dans le cadre duquel la vitesse relative entre le substrat et la torche est supérieure à 100 mm/s, de préférence est comprise entre 250 et 1 000 mm/s.

10. Procédé selon l'une quelconque des revendications 1 à 9, dans le cadre duquel on produit un revêtement à partir d'oxyde de zirconium stabilisé avec de l'yttrium (YSZ) ou à partir d'autres substances actives oxydées, en particulier à partir d'une pérovskite, d'un aluminate, d'un spinelle ou d'un pyrochlore.

11. Procédé selon l'une quelconque des revendications 1 à 10, dans le cadre duquel on utilise en tant que procédé de projection thermique un procédé de projection atmosphérique (APS) ou une projection à la flamme à haute vitesse (HVOF).

12. Procédé selon l'une quelconque des revendications 1 à 11, dans le cadre duquel on produit, en particulier par un passage unique, le revêtement sous la forme d'une couche étanche au gaz présentant une épaisseur de couche totale inférieure à 100 µm.

13. Procédé selon l'une quelconque des revendications 1 à 13, dans le cadre duquel on fabrique le revêtement
a) sous la forme d'une membrane conductrice d'ions pour une pile à combustible à électrolyte solide comprenant du YSZ ou
b) sous la forme d'une membrane de séparation de gaz, comprenant un oxyde conducteur de mélange ou un conducteur de protons, ou
c) sous la forme d'une couche isolante, comprenant un oxyde d'aluminium, un composé de spinelle, une stéatite, une fostérite, une porcelaine, un pyrochlore, une mullite, un oxyde de magnésium, un zirconium, un oxyde de zirconium ou un oxyde de titane non stabilisé ou stabilisé, ou
d) sous la forme d'une couche de protection anticorrosion.

14. Procédé selon l'une quelconque des revendications 1 à 13, dans le cadre duquel on produit, en particulier par un passage unique, un revêtement segmenté présentant une épaisseur de couche supérieure à 100 µm.
